# EUROPÄISCHE PATENTSCHRIFT

(11) **EP 4 196 558 B1**
(45) Veröffentlichungstag und Bekanntmachung des Hinweises auf die Patenterteilung: **19.06.2024**
(21) Anmeldenummer: 21762692.8
(22) Anmeldetag: 17.08.2021
(51) Int. Cl.: C10M 145/26, C10M 145/28, C10M 145/30, C10M 145/32, C10M 145/36, C10N 20/02, C10N 20/00, C10N 30/06, C10N 30/00, C10N 40/24, C10N 40/20

(54) **KÜHLSCHMIERSTOFF FÜR DAS KALTWALZEN VON ALUMINIUM**
COOLING LUBRICANT FOR THE COLD ROLLING OF ALUMINIUM
LUBRIFIANT DE REFROIDISSEMENT POUR LAMINAGE À FROID DE L'ALUMINIUM

(30) Priorität: 17.08.2020 EP 20191350
(43) Veröffentlichungstag der Anmeldung: 21.06.2023
(73) Patentinhaber: Speira GmbH, 41515 Grevenbroich (DE)
(72) Erfinder: DRAESE, Stephan, 41334 Nettetal (DE); GRAF, Thomas, 53113 Bonn (DE); SEIFERTH, Oliver, 51143 Köln-Zündorf (DE); SCHMITZ, Volker, 41569 Rommerskirchen (DE)
(74) Vertreter: Cohausz & Florack
(86) Internationale Anmeldenummer: PCT/EP2021/072781
(87) Internationale Veröffentlichungsnummer: WO 2022/038111

(56) Entgegenhaltungen:
- EP-A1- 0 484 542
- EP-A1- 2 978 828
- JP-A- 2003 096 482
- US-A- 3 871 837
- US-A- 3 919 093
- US-A- 4 949 566
- Metalworking Chemicals: "Performance Products", , 31. Dezember 2010 (2010-12-31), XP055123809, Gefunden im Internet: URL:http://www.huntsman.com/performance_pr oducts/Media Library/a_MC348531CFA3EA9A2E040EBCD2B6B7B0 6/Products_MC348531D0B9FA9A2E040EBCD2B6B7B 06/Amines_MC348531D0BECA9A2E040EBCD2B6B7B0 6/Morpholine DGA_R_MC348531D0D20A9A2E040EBCD2B6B7B06/DI GLYCOLAMINE_R agen_MC348531D0DBAA9A2E040EBCD2B6B7B06/fil es/metalwo [gefunden am 2014-06-17]

## Beschreibung

### GEBIET DER ERFINDUNG

Die Erfindung betrifft einen Kühlschmierstoff (Walzöl) für das Kaltwalzen von Aluminium, ein Verfahren zur Herstellung eines von durch Fettsäuren verursachten, visuell sichtbaren Fehlerbildern freien Aluminiumprodukts und die Verwendung des Kühlschmierstoffs zum Walzen von Aluminium.

### TECHNISCHER HINTERGRUND DER ERFINDUNG

In Verfahren zur Herstellung von Aluminiumbändern und -folien werden Walzemulsionen und Walzöle als Kühlschmierstoff verwendet, die einen großen Einfluss auf die Wirtschaftlichkeit der Produktion und die Qualität der Erzeugnisse haben. Beim Walzen soll der Reibwert zwischen Arbeitswalze und Walzgut weder zu hoch noch zu niedrig sein. Ein niedriger Reibwert verbessert die Schmierung im Walzspalt, so dass Energieaufwand, Reibungswärme und Walzenverschleiß im Walzprozess verringert werden.

Aluminiumbänder und -folien werden in der Regel in einem zweistufigen Walzverfahren durch Walzen erzeugt. Zur Herstellung eines Aluminiumbands oder einer Aluminiumfolie wird ein Aluminiumbarren zunächst in mehreren Durchgängen (Stichen) in einem sogenannten Warmwalzgerüst zu einer Platine oder einem Band gewalzt. Dieses wird anschließend einem Kaltwalzen zu einem dünneren Band oder einer Folie unterzogen. Darüber hinaus kann das Band oder die Folie noch weitere bekannte Behandlungsverfahren erfahren (Glühen, thermisches oder chemisches Entfetten).

Beim Warmwalzen wird üblicherweise als Kühlschmiermittel eine Walzemulsion (O/W) und beim Kaltwalzen ein Walzöl verwendet. Im Verfahrensschritt des Warmwalzens erfolgt eine große Umformung des Aluminiumbarrens zu einem Aluminiumband. In Kaltwalzgerüsten werden als Kühlschmierstoffe kohlenwasserstoffbasierte Walzöle eingesetzt. Diesen Walzölen können Schmieradditive zugesetzt sein. Übliche Schmieradditive sind beispielsweise Fettalkohole, Fettsäuren und Fettsäureester.

Nachteilig am Einsatz von Fettsäuren ist, dass die regelmäßig verwendeten Fettsäuren wie Laurinsäure, Myristinsäure, Palmitinsäure oder Stearinsäure bei Temperaturen unterhalb von 40 °C als Feststoff vorliegen und erst bei Temperaturen deutlich über 300 °C verdampfen. An Bauteilen im Walzgerüst, die nicht ständig von Walzöl überspült werden, kann es daher nach Verdampfen des leichter flüchtigen Walzöls zu festen oder pastösen Ablagerungen von Fettsäuren und daraus gebildeten Metallseifen kommen. Wenn sich diese festen oder pastösen Ablagerungen vom Walzgerüst oder Rohrleitungen lösen und auf das Aluminiumband bzw. die Aluminiumfolie gelangen, können visuell sichtbare Fehlerbilder auf dem Walzgut entstehen, die durch die folgenden Prozessschritte (weitere Walzstiche, Rollenschneiden, thermisches oder chemisches Entfetten) nicht mehr beseitigt werden können.

Ein weiterer Nachteil einer Fettsäure als Schmieradditiv ist, dass diese mit den Bestandteilen des Walzguts, insbesondere mit dem während des Umformens gebildeten Walzabrieb, reagieren kann. Dabei können sich Metallseifen, hauptsächlich Aluminiumseifen, bilden. Auch Fettalkohole können nach Oxidation des Alkohols zur Säure mit Aluminiumabrieb zu Aluminiumseifen reagieren.

Die aus den eingesetzten Fettsäuren und Aluminiumabrieb gebildeten Aluminiumseifen haben nur eine begrenzte und geringe Löslichkeit im Kaltwalzöl. Zudem bilden sie mit den Aluminium-Abriebteilchen Agglomerate. Diese schwerlöslichen Metallseifen und die Metallseifen/Metallabrieb-Agglomerate lagern sich an den Bauteilen des Kaltwalzgerüsts ab und können die genannten Ablagerungen in Rohrleitungen und Tanks bilden.

Wenn solche Metallseifen bzw. Metallseifen/Metallabrieb-Agglomerate sich von Bauteilen des Walzstuhls, Kaltwalzwerks oder von Rohrwandungen lösen und auf das Aluminiumband bzw. die Aluminiumfolie gelangen, kann es auch zu visuell sichtbaren Fehlerbildern auf dem Walzgut kommen, die durch die folgenden Prozessschritte zur Fertigstellung des Bands oder der Folie nicht mehr zu beseitigen sind. Zur Vermeidung solcher Oberflächendefekte ist es bekannt, Metallseifen und Metallabrieb aus dem Kaltwalzöl durch Filtrations- oder Destillationsverfahren abzutrennen. Dazu können Filter wie Horizontal-Druckplattenfiltern und Filterhilfsmitteln wie Kieselgur, Perlite und Bleicherden eingesetzt werden. Ansteigendem Seifengehalt im Walzöl wird durch erhöhten Einsatz von Bleicherde-Filterhilfsmittel entgegengewirkt. Dadurch wird jedoch die Filterstandzeit verkürzt und sowohl die Menge an benötigtem Filterhilfsmittel als auch die Menge des entstehenden Filterabfalls erhöht.

Die EP 3 124 583 A1 beschreibt eine wasserlösliche Metallbearbeitungsflüssigkeit, enthaltend eine Dicarbonsäure mit Sulfidstruktur, ein Polyalkylenglykol, ein mehrwertiges Alkohol/Polyalkylenoxid-Addukt und eine Monocarbonsäure. Es wird also eine wasserlösliche und keine mineralölbasierte Zusammensetzung beschrieben.

Die EP 0 484 542 A1 beschreibt eine Schmiermittel für die Metallbearbeitung, die neben einen Mineralöl und einem geradkettigen Olefin einen Fettalkohol oder eine Fettsäure enthält. Darüber hinaus können in dem darin beschriebenen Schmiermittel Glykole enthalten sein. In den Beispielzusammensetzungen dieses Dokuments sind Glykole nicht enthalten. Nachteilig an Olefinen in Schmiermitteln ist, dass sie nach dem Glühen des Aluminiumbands zu hohen Glührückständen auf Aluminiumblechen führen.

Die EP 3 124 583 A1 beschreibt ein wasserlösliches Metallbehandlungsmittel, das ein Polyalkylenglykol zusätzlich zu Fettsäuren und Fettalkoholen enthalten kann.

Metalworking Chemicals: "Performance Products", (2010-12-31), XP055123809 offenbart ein Walzöl für Aluminium enthaltend PEG-diester, Rizinusölethoxylate (Emulsifier), Fettalkohole, Phosphateester, und Alkanolamine.

Mithin besteht ein Bedarf an neuen Schmieradditiven, die mit Aluminiumabrieb keine Reaktionsprodukte bilden und auch nicht mit anderen Bestandteilen des Walzöls reagieren.

### ZUSAMMENFASSUNG DER ERFINDUNG

Der Erfindung liegt die Aufgabe zugrunde, einen Kühlschmierstoff bereitzustellen, mit dem die in Kaltwalzverfahren durch Fettsäuren und/oder Fettalkohole häufig verursachten visuell sichtbaren Fehlerbilder auf Aluminiumbändern bzw. Aluminiumfolien vermieden werden können, ohne die Schmierwirkung und tribologische Aktivität des Walzöls zu beeinträchtigen.

Gelöst wird diese Aufgabe durch einen mineralölbasierten Kühlschmierstoff (Walzöl) für das Kaltwalzen von Aluminium. Dieser enthält
- ein mineralölbasiertes oder synthetisches Grundöl,
- einen Polyalkylenglykol oder eine eine Polyoxyalkylenstruktur enthaltende Verbindung, wobei
- der Kühlschmierstoff im Wesentlichen frei von Fettsäuren und Fettalkoholen ist.

Gegenstand der Erfindung ist ferner ein Verfahren zur Herstellung eines Aluminiumprodukts (Aluminiumband oder Aluminiumfolie), in dem zum Kaltwalzen eines Aluminiumbands der oben genannte Kühlschmierstoff eingesetzt wird.

Gegenstand der Erfindung ist schließlich die Verwendung des oben genannten Kühlschmierstoffs für das Kaltwalzen eines Aluminiumbands zu einem dünneren Aluminiumband als das noch nicht kaltgewalzte Aluminiumband oder zu einer Aluminiumfolie (Aluminiumprodukt).

Das erhaltene Aluminiumprodukt ist frei von durch Fettsäuren und Fettalkoholen verursachten, visuell sichtbaren Fehlerbildern. Es weist eine überraschend hohe Benetzbarkeit für Wasser und N-Methyl-2-pyrrolidon (NMP) auf. Ferner benötigt das Aluminiumprodukt keine Coronabehandlung, wenn eine hohe Oberflächenenergie der Oberfläche der Aluminiumfolie gewünscht ist.

### BEVORZUGTE AUSFÜHRUNGFORMEN DER ERFINDUNG

Der erfindungsgemäße Kühlschmierstoff ist öllöslich; er ist nicht mit Wasser mischbar. Der erfindungsgemäße Kühlschmierstoff ist frei von geradkettigen Olefinen, insbesondere frei von alpha-Olefinen mit 6 bis 40 Kohlenstoffatomen.

Im Wesentlichen frei von einer Fettsäure bedeutet im Sinne der Erfindung, dass eine Fettsäure als Schmieradditiv in einem Anteil von höchstens 0,2 Gew.-%, vorzugsweise höchstens 0,1 Gew.-%, bezogen auf die Masse des Kühlschmierstoffs, darin enthalten sind. Im Wesentlichen frei von einem Fettalkohol bedeutet im Sinne der Erfindung, dass ein Fettalkohol als Schmieradditiv in einem Anteil von höchstens 0,4 Gew.-%, vorzugsweise höchstens 0,3 Gew.-%, bezogen auf die Masse des Kühlschmierstoffs, darin enthalten ist. Sind der Fettsäureanteil und/oder der Fettalkoholanteil im erfindungsgemäßen Schmierstoff oberhalb des zuvor angegebenen Höchstwerts verschlechtern sich die Benetzungseigenschaften des damit gewalzten Aluminiumprodukts.

Aluminiumprodukte im Sinne der Erfindung sind Aluminiumbleche, Aluminiumbänder und Aluminiumfolien, die dem Kaltwalzen unterzogen worden sind. Eine Aluminiumfolie kann beispielsweise eine Dicke von 4 bis 100 µm aufweisen oder aber auch dicker sein als 100µm. Der Begriff Aluminium im Sinne der Erfindung umfasst Aluminium und Aluminiumlegierungen.

Erfindungsgemäß zu verwendende Polyalkylenglykole umfassen übliche Polyalkylenglykole und Verbindungen mit einer Polyalkylenglykolstruktur wie Polyoxyalkylen-Fettalkoholether (ethoxylierter Fettalkohol). Der Alkylenrest im Polyalkylenglykol oder Polyalkylenoxid kann Ethylen, Propylen oder Butylen sein (Polyethylenglykole, Polypropylenglykole, Polybutylenglykole). Der Fettalkohol kann 8 bis 20 Kohlenstoffatome umfassen. Der Fettalkoholrest kann beispielsweise Decanol, Laurylalkohol, Myristylalkohol, Cetylalkohol, Stearylalkohol sein. Diese Verbindungen haben schmierende und kühlende Eigenschaften beim Kaltwalzen von Aluminium. Der nachfolgend verwendet Begriff Polyalkylenglykol umfasst Polyalkylenglykole und Verbindungen mit einer Polyalkylenglykolstruktur.

Die erfindungsgemäß verwendeten Polyalkylenglykole können eine kinematische Viskosität von 5 mm²/s bis 250 mm²/s, vorzugsweise 10 mm²/s bis 200 mm²/s bei 40 °C aufweisen. Die erfindungsgemäß eingesetzten Polyalkylenglykole liegen oberhalb von 5 °C als Flüssigkeit vor und sind daher leicht zu dosieren. Sie können in Wasser unlöslich oder in Wasser löslich sein.

Besonders bevorzugt werden als Polyalkylenglykole oder eine Polyalkylenoxid enthaltende Verbindung ethoxylierte Fettalkohole wie Tetraethylenglykolmonododecylether verwendet. Entsprechende Polyalkylenglykole sind im Handel erhältlich.

Der Anteil des Polyalkylenglykols im erfindungsgemäßen Walzöl kann bis zu 10 Gew.-%, insbesondere 0,01 bis 8 Gew.-% und besonders bevorzugt 0,1 bis 5 Gew.-%, jeweils bezogen auf die Masse des Walzöls, betragen. Das Polyalkylenglykol ersetzt mithin die üblicherweise in Kaltwalz-Schmierstoffen vorhandenen Additive Fettsäuren und Fettalkohole. Der erfindungsgemäße Kühlschmierstoff besitzt eine gute Schmierwirkung oder tribologische Wirkung ohne die zuvor genannten nachteiligen Wirkungen von Fettsäuren und Fettalkoholen.

Der erfindungsgemäße Kühlschmierstoff basiert auf einem Kohlenwasserstoff-Grundöl mit einer Siedelage im Bereich von 180 bis 300 °C, gemessen nach DIN EN ISO 3405. Das Grundöl enthält geradkettige und verzweigte Kohlenwasserstoffe. Das Grundöl kann ein Kohlenwasserstoffgemisch enthalten. Der Anteil an Aromaten darin kann vorzugsweise kleiner als 1 Gew.-%, bezogen auf die Masse des Grundöls, sein. Das Grundöl kann ein Mineralöl oder ein synthetisches Öl sein. Es kann natürliche und/oder synthetische n-Paraffine und/oder natürliche und/oder synthetische IsoParaffine enthalten.

Die kinematische Viskosität dieses aromatenarmen Kohlenwasserstoffgemischs kann 1,5 bis 3,6 mm²/s bei 20 °C betragen. Diese kinematische Viskosität liefert gute Fließeigenschaften im Kaltwalzgerüst und ermöglicht eine gleichmäßige Schmierung und Kühlung. Der Anteil des Grundöls im erfindungsgemäßen Kühlschmierstoff kann 90 Gew.-% und mehr, bezogen auf die Masse des Kühlschmierstoffs ausmachen. Der Anteil des Grundöls kann beispielsweise 90 Gew.-% bis 99 Gew.-% der Masse des Kühlschmierstoffs betragen.

Der erfindungsgemäße Kühlschmierstoff kann übliche Additive zur Steigerung der Hochdruck-Schmiereigenschaften, Antioxidantien und Leitfähigkeitsverbesserer enthalten.

Additive zur Steigerung der Hochdruck-Schmiereigenschaften umfassen Ester geradkettiger gesättigter C₁₀₋₁₄-Carbonsäuren. Solche umfassen beispielsweise Butylstearat und Methyldodecanoat. Methyldodecanoat ist besonders bevorzugt. Diese können in einer Menge von bis zu 10 Gew.-%, vorzugsweise 1 bis 8 Gew.-%, bezogen auf die Masse des Kühlschmierstoffs enthalten sein.

Geeignete Antioxidantien umfassen sterisch gehinderte einwertige, zweiwertige und dreiwerte Phenole und mehrkernige Phenole, insbesondere tert.-Butylphenole. Ein typischer Vertreter dieser Gruppe ist das Methylen-4,4'-bis-(2,6-di-tert-butylphenol). Weitere geeignet Antioxidantien umfassen Amine wie Diphenylamin, Phenyl-α-naphthylamin, p,p'-Tetramethyldiaminodiphenylmethan und N,N'-Diphenyl-p-phenyldiamin. Ein zuvor genanntes Antioxidans kann in Kombination mit weiteren Antioxidantien wie Sulfiden und Polydisulfiden in üblichen Konzentrationen eingesetzt werden.

Der erfindungsgemäße Kühlschmierstoff erlaubt die Weiterverarbeitung des nach dem Kaltwalzen erhaltenen Aluminiumprodukts für eine Reihe von Anwendungen, ohne dass eine Coronabehandlung erforderlich ist. Dennoch wird eine Oberflächenenergie auf der Oberfläche des Aluminiumprodukts erreicht, wie sie nach Coronabehandlung auf Aluminiumprodukten vorliegt, die in Gegenwart von Fettsäuren und Fettalkoholen kalt gewalzt worden sind. Darüber hinaus weist die Oberfläche des Alumiumprodukts eine hohe Benetzbarkeit für Wasser und N-Methyl-2-pyrrolidon (NMP) auf.

Das Aluminiumprodukt enthält auf seiner Oberfläche Reste des im erfindungsgemäßen Kühlschmierstoff eingesetzten Polyalkylenglykols. Die Menge des Polyalkylenglykols auf dem Aluminiumprodukt nach dem Kaltwalzen kann bis zu 5 mg/m² oder mehr betragen. Auf der Oberfläche des Aluminiumprodukts können sich nach Durchführung des erfindungsgemäßen Verfahrens beispielsweise 0,01 mg/m² bis 5 mg/m² Polyalkylenglykol oder eine Polyalkylenoxidstruktur enthaltende Verbindung befinden.

Es wurde festgestellt, dass durch das erfindungsgemäße Schmiermittel eine deutliche Verringerung der Anzahl an visuell sichtbaren Fehlerbildern auf den hergestellten Aluminiumbändern bzw. Aluminiumfolien erfolgt. Das ist vermutlich darauf zurückzuführen, dass Walzölkomponenten keine schwer entfernbaren Ablagerungen auf dem Walzgut bilden. Das Weglassen von Fettalkoholen scheint diese Verringerung noch zu verstärken. Rückstände des erfindungsgemäßen Walzöls lassen sich chemisch oder thermisch gut von der Walzgutoberfläche entfernen bzw. die Walzgutoberfläche weist nach thermischer Entfettung nur eine geringe Rückstandsbildung auf.

Es ist sinnvoll, den erfindungsgemäßen Kühlschmierstoff vor seiner Verwendung auf mindestens etwa 40 ° C zu erwärmen. Das verringert seine Viskosität und erlaubt das schnellere Durchfließen des Walzenspalts.

Die folgenden Beispiele dienen der weiteren Erläuterung der Erfindung.

### BEISPIELE

### Beispiel 1 - Bestimmung der Reibkoeffizienten verschiedener Schmierstoffe

Die Schmiereigenschaften des erfindungsgemäßen Kühlschmierstoffs wurden mit einer MTM2 Mini-Traction Maschine der Firma PCS Instruments in der Standard-Konfiguration mit einer Last ausübenden Stahlkugel (Durchmesser 19,05 mm) und einer mit unterschiedlichen Geschwindigkeiten drehbaren Aluminiumprüf-Scheibe ermittelt. Die Belastung der Prüfscheibe durch die Kugel (¾"Kugellagerstahl AISI 52100 (100Cr6, 1.3505)) wurde auf 40N (0,5 GPa Kontaktdruck) eingestellt und Reibkoeffizienten (RK) bei unterschiedlichen Rollgeschwindigkeiten von. Wiedergeben sind in der folgenden Tabelle 1 die zwei Mittelwerte (MW) der bei Rollgeschwindigkeiten von 1 bis 200 m/min gemessenen Reibkoeffizienten. Die Scheibe war aus einer Aluminiumlegierung AA1XXX gebildet. Das Gleit/Roll-Verhältnis (SRR) während des Tests betrug 50%. Nach dem Tribotest wurde die Benetzbarkeit der Aluminiumprüfscheiben gegenüber Wasser geprüft. Hierzu wurde auf den Scheiben neben der Laufspur Tropfentests mit einem Tropfenvolumen von 5µl mit vollentsalztem Wasser durchgeführt. Die standardisierte Versuchsdurchführung entspricht der internen Arbeitsanweisung "Hydro CO 0620". Die kinematische Viskosität wurde gemäß DIN 51562 bei 40 °C gemessen.

| **Tabelle 1** | | | | |
|---|---|---|---|---|
| Schmierstoffprobe | Viskosität mm²/s | RK MW 0,2-200m/min | Tropfengröße 5µl Wasser in mm | Bemerkungen |
| 1 Grundöl | 1,9 | 0,07; 0,08 | 3,1 | Schmierfilmbildung suboptimal; Metallseifenbildung |
| 2 Grundöl + 0,9% Fettsäure + 0,9%Methyllaurat | 1,9 | 0,06; 0,05 | 2,5 | guter Schmierfilm; mehr Abrieb im KSS aber saubere Scheibe |
| 3 Walzöl mit 1% PAG* (Visko 20 mm²/s bei 40 °C) | 1,9 | 0,05; 0,05 | 3,1 | bessere Schmierfilmbildung als reines Walzöl |
| 4 Walzöl mit 2% PAG* (Visko 20 mm²/s bei 40 °C) | 1,9 | 0,04; 0,04 | 3,5 | Schmierfilmbildung gut; kaum Laufspur auf der Kugel |
| 5 Walzöl mit 4% PAG* (Visko 20 mm²/s bei 40 °C) | 2,0 | 0,03; 0,03 | 3,5 | kaum Abrieb |
| 6 Walzöl mit 2% PAG enth. Verbindung** (Visko 20 mm²/s bei 40 °C) | 1,9 | 0,06; 0,06 | 3,3 | gute Schmierfilmbildung; etwas Abrieb; akzeptable Benetzung |
| 7 Walzöl mit 5% PAG enth. Verbindung** (Visko 20 mm²/s bei 40 °C) | 2,0 | 0,05; 0,06 | 6,6 | gute Schmierfilmbildung; etwas Abrieb; gute Benetzung |
| 8 Walzöl mit 10% PAG enth. Verbindung** (Visko 20 mm²/s bei 40 °C) | 2,2 | 0,03; 0,03 | 10,7 | gute Schmierfilmbildung; kaum Abrieb; sehr gute Benetzung |
| 9 Walzöl mit 5% PAG*** (Visko 33 mm²/s bei 40 °C) | 2,1 | 0,06; 0,08 | 3,6 | Schmierfilmausbildung gut |
| 10 Walzöl mit 5% PAG*** (Visko 57 mm²/s bei 40 °C) | 2,1 | 0,09; 0,08 | 4,5 | Schmierfilmausbildung gut; kaum Abrieb; kaum Laufspur auf der Kugel |
| 11 Walzöl mit 5% PAG*** (Visko 77 mm²/s bei 40 °C) | 2,1 | 0,07; 0,07 | 3,5 | Schmierfilmausbildung gut; wenig Laufspur auf der Kugel |
| 12Walzöl mit 5% PAG**** (Visko 175 mm2/s bei 40 °C) | 2,3 | 0,08; 0,06 | 3,3 | Schmierfilmausbildung gut; wenig Laufspur auf der Kugel |

| | | | | |
|---|---|---|---|---|
| * PAG = ein EO/PO Copolymer mit einer kinematischen Viskosität von 20mm²/s bei 40°C ** ein Polyethylengylkolmonodocylether mit einer kinematischen Viskosität von 20mm²/s bei 40°C *** jeweils: Poly(proplylenglycol)monobutylether mit kin. Viskositäten von 33, 57 und 77 mm²/s bei 40°C **** Mischung von Polyproplylenglycolen mit kin. Viskositäten von 75 und 225 mm²/s bei 40°C, Viskosität der Mischung ist 175 mm²/s bei 40°C | | | | |

In Tabelle 1 dienen Schmierstoffproben 1-5, 9-11 als Referenz.

Die Schmierfilmbildung mit dem Grundöl allein ist suboptimal; es kommt zur Metallseifenbildung. Die Schmierstoffprobe 2 liefert einen guten Schmierfilm mit mehr Abrieb aber mit einer sauberen Scheibe. Die erfindungsgemäße Schmierstoffprobe 3 liefert eine bessere Schmierfilmbildung. Dasselbe gilt für die Probe 4, die darüber hinaus kaum eine Laufspur auf der Kugel zeigt. Das gilt auch für Probe 5, die kaum Abrieb liefert. Die Proben 6 bis 12 zeigen eine gute Schmierfilmausbildung. Proben 6 und 7etwas Abrieb, Probe 8 zeigt kaum Abrieb. Probe 6 zeigt eine akzeptable Benetzung mit Wasser, Probe 7 eine gute Benetzung und Probe 8 eine sehr gute Benetzung mit Wasser. Probe 10 liefert kaum Abrieb und kaum eine Laufspur auf der Kugel. Proben 11 und 12 liefern wenig Laufspur auf der Kugel. Beispiel 2 - Bestimmung der Benetzungswinkel nach Walzen mit verschiedenen

### Schmierstoffen

Auch in dem folgenden Versuch wurde eine Aluminiumfolie einer Legierung vom Typ AA1XXX zur Bestimmung des Benetzungswinkels auf der Oberfläche der Folie verwendet. Gemessen wurden die Kontaktwinkel (KW) bei der Benetzung mit Wasser und mit NMP. Die Bestimmung des Benetzungswinkels oder Kontaktwinkels erfolgte im Tropfentest bei einem Tropfenvolumen von 5 µl mit vollentsalztem Wasser oder NMP mit dem Drop Shape Analyzer DSA 10 der Krüss GmbH, Hamburg, Deutschland. Die Messungen sind Mittelwerte von Einzelmessungen an vier verschiedenen Positionen auf der Oberfläche der Folienprobe. Die Ergebnisse der Messungen sind in der folgenden Tabelle 2 gezeigt. Ferner wurde über die Bestimmung des Kontaktwinkels die Oberflächenenergie (SFE) ermittelt. Entsprechende Werte sind in der Tabelle 2 angegeben.

| **Tabelle 2** | KW vs. H₂O | SFE (total) mN/m | KW vs. NMP |
|---|---|---|---|
| **Belegung** | | | |
| Walzöl (Grundöl) + | 71° | 30 | 32° |
| Grundöl mit 0,1% Fettsäure LS + | 87° | 26 | 38° |
| Grundöl mit 0,5% Fettsäure LS+ | 111° | 20 | 67° |
| Grundöl mit 1% Fettalkohol C12 + | 78° | 26 | 40° |
| Grundöl mit 1% Fettalkohol C12/C14 (70:30)⁺ | 92° | 22 | 46° |
| Grundöl mit 2% Fettalkohol C12/C14 (70:30)+ | 85° | 22 | 43° |
| Grundöl mit 0,1% einer PAG enthaltenden Verbindung* (Visko 20 mm²/s bei 40 °C) | 74° | 34 | 20° |
| Grundöl mit 0,5% einer PAG enthaltenden Verbindung* (Visko 20 mm²/s bei 40 °C) | 75° | 29 | 24° |
| Grundöl mit 1% einer PAG enthaltenden Verbindung* (Visko 20 mm²/s bei 40 °C) | 69° | 32 | 25° |
| Grundöl mit 0,5% PAG** (Visko 77 mm²/s bei 40 °C) + | 53° | 45 | 20° |
| Grundöl mit 5% PAG** (Visko 77 mm²/s bei 40 °C) + | 62° | 37 | 17° |

| | | | |
|---|---|---|---|
| * Polyethylenglycolmonodecylether ** Poly(propylenglycol)monobutylether + als Referenz | | | |

Die in der Tabelle 2 wiedergegebenen Ergebnisse zeigen, dass die Schmierstoffe mit einer Verbindung, die eine Polyalkylenoxidstruktur aufweist, zu Aluminiumprodukten mit erheblich geringeren Kontaktwinkeln zumindest für NMP führen. Das kann für bestimmte Anwendungen hilfreich sein.

## Patentansprüche

1. Verwendung eines Kühlschmierstoffs zum Walzen von Aluminium, insbesondere zum Kaltwalzen von Aluminium, enthaltend
- ein mineralölbasiertes oder synthetisches Grundöl und
- ein Polyethylenglykol, Polypropylenglykol, Polybutylenglykol, einen ethoxylierten Fettalkohol oder eine Mischung von mindestens zwei der vorgenannten Verbindungen,
wobei
- der Kühlschmierstoff nicht wasserlöslich oder mit Wasser mischbar ist,
- der Kühlschmierstoff im Wesentlichen frei von Fettsäuren und Fettalkoholen ist, wobei im Wesentlichen frei bedeutet, dass eine Fettsäure als Schmieradditiv in einem Anteil von höchstens 0,2 Gew.-% bezogen auf die Masse des Kühlschmierstoffs und ein Fettalkohol als Schmieradditiv in einem Anteil von höchstens 0,4 Gew.-%, bezogen auf die Masse des Kühlschmierstoffs, enthalten ist,
- der Kühlschmierstoff frei von geradkettigen Olefinen ist.

2. Verwendung nach Anspruch 1, **dadurch gekennzeichnet, dass** der Anteil des Polyalkylenglykols oder des ethoxylierten Fettalkohols im Kühlschmierstoff 0,01 bis 10 Gew.-%, bezogen auf die Masse des Kühlschmierstoffs, beträgt.

3. Verwendung nach einem der vorstehenden Ansprüche, **dadurch gekennzeichnet, dass** der ethoxylierte Fettalkohol ein Polyethylenglykolmonododecylether, insbesondere ein Tetraethylenglykolmonododecylether ist.

4. Verwendung nach einem der vorstehenden Ansprüche, **dadurch gekennzeichnet, dass** das Grundöl des Kühlschmierstoffs in einem Anteil von mindestens 85 Gew.-%, insbesondere von mindestens 90 Gew.-%, bezogen auf die Masse des Kühlschmierstoffs vorhanden ist.

5. Verwendung nach einem oder mehreren der Ansprüche 1 bis 4, **dadurch gekennzeichnet, dass** der Kühlschmierstoff einen Fettsäureester in einer Menge von bis zu 10 Gew.-%, bezogen auf die Masse des Kühlschmierstoffs, enthält.

6. Verwendung nach Anspruch 5, **dadurch gekennzeichnet, dass** der Fettsäureester ausgewählt ist aus Methylestern von gesättigten, geradkettigen C₁₀₋₁₄-Fettsäuren, insbesondere Methyldodecanoat.

7. Verfahren zum Kaltwalzen eines von durch Fettsäuren verursachten, visuell sichtbaren Fehlerbildern freien Aluminiumprodukts, **dadurch gekennzeichnet, dass** man zum Kaltwalzen eines Aluminiumbands einen Kühlschmierstoff einsetzt, enthaltend
- ein mineralölbasiertes oder synthetisches Grundöl und
- ein Polyethylenglykol, Polypropylenglykol, Polybutylenglykol, einen ethoxylierten Fettalkohol oder eine Mischung von mindestens zwei der vorgenannten Verbindungen,
wobei
- der Kühlschmierstoff nicht wasserlöslich oder mit Wasser mischbar ist,
- der Kühlschmierstoff im Wesentlichen frei von Fettsäuren und Fettalkoholen ist, wobei im Wesentlichen frei bedeutet, dass eine Fettsäure als Schmieradditiv in einem Anteil von höchstens 0,2 Gew.-% bezogen auf die Masse des Kühlschmierstoffs und ein Fettalkohol als Schmieradditiv in einem Anteil von höchstens 0,4 Gew.-%, bezogen auf die Masse des Kühlschmierstoffs, enthalten ist,
- der Kühlschmierstoff frei von geradkettigen Olefinen ist.

## Claims

1. Use of a cooling lubricant for rolling aluminum, in particular for cold rolling aluminum, comprising:
- a mineral oil-based or synthetic base oil, and
- a polyethylene glycol, polypropylene glycol, polybutylene glycol, an ethoxylated fatty alcohol or a mixture of at least two of the aforementioned compounds,
wherein
- the cooling lubricant is not water-soluble or miscible with water,
- the cooling lubricant is substantially free of fatty acids and fatty alcohols, wherein substantially free means that a fatty acid as a lubricating additive is contained in a proportion of at most 0.2 wt.%, based on the mass of the cooling lubricant, and a fatty alcohol as a lubricating additive is contained in a proportion of at most 0.4 wt.%, based on the mass of the cooling lubricant,
- the cooling lubricant is free of straight-chain olefins.

2. Use according to claim 1, wherein the proportion of the polyalkylene glycol or of the ethoxylated fatty alcohol in the cooling lubricant is 0.01 to 10 wt.%, based on the mass of the cooling lubricant.

3. Use according to one of the proceeding claims, wherein the ethoxylated fatty alcohol is a polyethylene glycol monododecyl ether, in particular a tetraethylene glycol monododecyl ether.

4. Use according to one of the proceeding claims, wherein the base oil of the cooling lubricant is present in a proportion of at least 85 wt.%, in particular of at least 90 wt.%, based on the mass of the cooling lubricant.

5. Use according to one or more of claims 1 to 4, wherein the cooling lubricant contains a fatty acid ester in an amount of up to 10 wt.%, based on the mass of the cooling lubricant.

6. Use according to claim 5, wherein the fatty acid ester is selected from methyl esters of saturated, straight-chain C₁₀₋₁₄ fatty acids, in particular methyl dodecanoate.

7. Method for cold rolling an aluminum product that is free of visually discernible defect patterns caused by fatty acids, comprising using a cooling lubricant for cold rolling an aluminum strip, the cooling lubricant comprising:
- a mineral oil-based or synthetic base oil,
- a polyethylene glycol, polypropylene glycol, polybutylene glycol, an ethoxylated fatty alcohol or a mixture of at least two of the aforementioned compounds,
wherein
- the cooling lubricant is not water-soluble or miscible with water,
- the cooling lubricant is substantially free of fatty acids and fatty alcohols, wherein substantially free means that a fatty acid as a lubricating additive is contained in a proportion of at most 0.2 wt.%, based on the mass of the cooling lubricant, and a fatty alcohol as a lubricating additive is contained in a proportion of at most 0.4 wt.%, based on the mass of the cooling lubricant,
- the cooling lubricant is free of straight-chain olefins.

## Revendications

1. Utilisation d'un lubrifiant réfrigérant pour le laminage d'aluminium, en particulier pour le laminage à froid d'aluminium, contenant
- une huile de base à base d'huile minérale ou synthétique et
- un polyéthylène glycol, un polypropylène glycol, un polybutylène glycol, un alcool gras éthoxylé ou un mélange d'au moins deux des composés susmentionnés,
dans laquelle
- le lubrifiant réfrigérant n'est pas soluble dans l'eau ou miscible à l'eau,
- le lubrifiant réfrigérant est sensiblement exempt d'acides gras et d'alcools gras, dans lequel sensiblement exempt signifie qu'un acide gras est contenu comme additif lubrifiant dans une proportion d'au plus 0,2 % en poids par rapport à la masse du lubrifiant réfrigérant et qu'un alcool gras est contenu comme additif lubrifiant dans une proportion d'au plus 0,4 % en poids, par rapport à la masse du lubrifiant réfrigérant,
- le lubrifiant réfrigérant est exempt d'oléfines à chaîne droite.

2. Utilisation selon la revendication 1, **caractérisée en ce que** la proportion de polyalkylène glycol ou d'alcool gras éthoxylé dans le lubrifiant réfrigérant va de 0,01 à 10 % en poids, par rapport à la masse du lubrifiant réfrigérant.

3. Utilisation selon l'une des revendications précédentes,
**caractérisée en ce que** l'alcool gras éthoxylé est un éther monododécylique de polyéthylène glycol, en particulier un éther monododécylique de tétraéthylène glycol.

4. Utilisation selon l'une des revendications précédentes,
**caractérisée en ce que** l'huile de base du lubrifiant réfrigérant est présente dans une proportion d'au moins 85 % en poids, en particulier d'au moins 90 % en poids, par rapport à la masse du lubrifiant réfrigérant.

5. Utilisation selon une ou plusieurs des revendications 1 à 4,
**caractérisée en ce que** le lubrifiant réfrigérant contient un ester d'acide gras en une quantité allant jusqu'à 10 % en poids, par rapport à la masse du lubrifiant réfrigérant.

6. Utilisation selon la revendication 5, **caractérisée en ce que** l'ester d'acide gras est choisi parmi les esters méthyliques d'acides gras en C₁₀₋₁₄ saturés à chaîne droite, en particulier le dodécanoate de méthyle.

7. Procédé permettant le laminage à froid d'un produit en aluminium exempt de défauts visibles visuellement et provoqués par des acides gras,
**caractérisé en ce que** l'on utilise pour le laminage à froid d'une bande en aluminium un lubrifiant réfrigérant, contenant
- une huile de base à base d'huile minérale ou synthétique et
- un polyéthylène glycol, un polypropylène glycol, un polybutylène glycol, un alcool gras éthoxylé ou un mélange d'au moins deux des composés susmentionnés,
dans lequel
- le lubrifiant réfrigérant n'est pas soluble dans l'eau ou miscible à l'eau,
- le lubrifiant réfrigérant est sensiblement exempt d'acides gras et d'alcools gras, dans lequel sensiblement exempt signifie qu'un acide gras est contenu comme additif lubrifiant dans une proportion d'au plus 0,2 % en poids par rapport à la masse du lubrifiant réfrigérant et qu'un alcool gras est contenu comme additif lubrifiant dans une proportion d'au plus 0,4 % en poids, par rapport à la masse du lubrifiant réfrigérant,
- le lubrifiant réfrigérant est exempt d'oléfines à chaîne droite.
